# EUROPÄISCHE PATENTSCHRIFT

(11) **EP 1 809 128 B1**
(45) Veröffentlichungstag und Bekanntmachung des Hinweises auf die Patenterteilung: **07.05.2008**
(21) Anmeldenummer: 05799390.9
(22) Anmeldetag: 12.10.2005
(51) Int. Cl.: A24D 1/02

(54) **RAUCHWARENUMHÜLLUNGSMATERIAL MIT VERBESSERTEN KOHLENMONOXIDREDUZIERUNGSEIGENSCHAFTEN**
WRAPPING MATERIAL FOR SMOKING PRODUCTS HAVING IMPROVED CARBON MONOXIDE REDUCING PROPERTIES
ENVELOPPE POUR ARTICLES A FUMER PRESENTANT DES PROPRIETES AMELIOREES DE REDUCTION DU MONOXYDE DE CARBONE

(30) Priorität: 19.10.2004 DE 102004050960
(43) Veröffentlichungstag der Anmeldung: 25.07.2007
(73) Patentinhaber: Glatz Feinpapiere Julius Glatz GmbH, 67468 Neidenfels (DE)
(72) Erfinder: FRITZSCHING, Thomas, Glatz Feinpapiere, 67468 Neidenfels (DE)
(74) Vertreter: Henkel, Feiler & Hänzel
(86) Internationale Anmeldenummer: PCT/EP2005/055195
(87) Internationale Veröffentlichungsnummer: WO 2006/042817

(56) Entgegenhaltungen:
- EP-A- 0 513 984
- EP-A- 0 513 985
- EP-A- 0 842 615
- EP-A- 0 892 110
- WO-A-03/034846
- US-A- 2 538 802
- US-A- 5 109 876

## Beschreibung

Die vorliegende Erfindung betrifft ein verbessertes Rauchwarenumhüllungsmaterial, das bei Rauchwaren, z.B. Zigaretten, das Kohlenmonoxid als Bestandteil von Rauchinhaltsstoffen reduziert, ohne dass die Luftdurchlässigkeit des Rauchwarenumhüllungspapiers im unverbrannten Zustand verändert wird.

Auf dem einschlägigen Fachgebiet ist es bekannt, dass durch Erhöhung der Luftdurchlässigkeit des Rauchwarenumhüllungspapiers oder durch Veränderung des Anteiles von organischen (z. B. Zellulose) und anorganischen Substanzen (z.B. Füllstoff, vorzugsweise Calciumcarbonat) im Rauchwarenumhüllungsmaterial (vgl. beispielsweise CA-A-2065788) oder durch Reduzierung der Masse des Rauchwarenumhüllungsmaterials (vgl. beispielsweise WO-A-03/034846) oder durch Einsatz von Katalysatoren eine Reduzierung des Kohlenmonoxid (CO) als Bestandteil der Rauchinhaltsstoffe erreicht werden kann.

Die bekannten Erfindungen und Anwendungen zielen direkt oder indirekt auf eine Veränderung der Luftdurchlässigkeit des Rauchwarenumhüllungsmaterials ab, wodurch in nur wenig veränderten Verhältnissen alle Rauchinhaltsstoffe reduziert und die Zugzahl der Rauchwaren verändert werden.

Häufig erzielen diese Lösungen jedoch nur eine geringe Reduzierung des Kohlenmonoxidgehalts oder das Verhältnis der Rauchinhaltsstoffe, insbesondere das durch gesetzliche Regulierungsmaßnahmen interessierende Verhältnis von CO und Trockenkondensat, wird nur unwesentlich beeinflusst.

Ferner verändern die im Stand der Technik eingesetzten Katalysatoren zur Reduzierung von CO das Aussehen der Rauchwarenumhüllungspapiere oder entsprechen nicht gesetzlichen Regelungen.

Ziel der vorliegenden Erfindung ist es somit, die oben geschilderten Probleme zu überwinden und ein Rauchwarenumhüllungsmaterial bereitzustellen, das bei unveränderter Luftdurchlässigkeit eine Reduzierung des Kohlenmonoxidgehaltes der Rauchinhaltsstoffe ermöglicht.

Überraschenderweise haben die Erfinder der vorliegenden Erfindung festgestellt, das die obige Aufgabe durch ein Rauchwarenumhüllungsmaterial gelöst wird, das als Füllstoff zwei in der Teilchengröße und Menge unterschiedliche Calciumcarbonate beinhaltet.

Gegenstand eines Aspekts der vorliegenden Erfindung ist somit ein Rauchwarenumhüllungsmaterial, das als Füllstoff Calciumcarbonate unterschiedlicher Teilchengröße enthält, wobei eines der Calciumcarbonate eine Teilchengröße von 0,1 bis 2 µm aufweist und in einer Menge von 51 -99 %, bezogen auf den Gesamtgehalt an Caiciumcarbonatfüllstoffen, enthalten ist und ein anderes Calciumcarbonat eine Teilchengröße von 3,5 -10 µm aufweist und in einer Menge von 1 - 49 %, bezogen auf den Gesamtgehalt an Calciumcarbonatfüllstoffen, enthalten ist.

In einer bevorzugten Ausführungsform der vorliegenden Erfindung handelt es sich bei dem erfindungsgemäßen Rauchwarenumhüllungsmaterial um ein Zigarettenpapier.

In einer weiteren bevorzugten Ausführungsform der vorliegenden Erfindung beträgt der Gesamtfüllstoffgehalt des erfindungsgemäßen Rauchwarenumhüllungsmaterials 10 -50 %, vorzugsweise 25 bis 40 %, bezogen auf das Gesamtgewicht des Rauchwarenumhüllungsmaterials.

Bei den erfindungsgemäß eingesetzten Calciumcarbonaten handelt es sich um ein Calciumcarbonat einer Teilchengröße von 0,1 bis 2,0 µm, vorzugsweise 0,3 bis 1 µm, das in einer Menge von 51 -99 %, vorzugsweise 70 -95 %, bezogen auf die Gesamtmenge der Füllstoffe, enthalten ist, sowie um ein zweites Calciumcarbonat einer Teilchengröße von 3,5-10 µm, vorzugsweise 4 bis 6 µm, das in einer Menge von 1 -49 %, vorzugsweise 5 -30 %, bezogen auf die Gesamtmenge der Füllstoffe, enthalten ist.

Des weiteren können dem erfindungsgemäßen Rauchwarenumhüllungsmaterial optional weitere Füllstoffe wie Calciumcarbonat einer anderen Teilchengröße, Titandioxid, Magnesiumoxid, Talkum oder Kaolin zugesetzt werden.

Die Differenzierung der Teilchengröße des Calciumcarbonates bewirkt beim Verbrennungsprozess des Rauchwarenumhüllungsmaterials in Kombination mit einer daraus gefertigten Rauchware, vorzugsweise Zigarette, die Bildung eines äußeren Ascheschlauches, der eine in besonderer Weise poröse Struktur aufzeigt.

Die poröse Struktur des verglimmten Rauchwarenumhüllungspapiers wird im wesentlichen durch die erfindungsgemäße Kombination von zwei in der Teilchengröße und Menge unterschiedlichen Calciumcarbonate und die Gesamtmenge des Calciumcarbonates und nur unwesentlich durch die Höhe der Luftdurchlässigkeit des Rauchwarenumhüllungsmaterials bestimmt.

Ferner kann das erfindungsgemäße Rauchwarenumhüllungsmaterial optional eine die Brenngeschwindigkeit verzögernde Substanz und/oder eine die Brenngeschwindigkeit beschleunigende Substanz enthalten.

Als die Brenngeschwindigkeit verzögernde Substanz lässt sich erfindungsgemäß Dinatriumhydrogenphosphat nennen.

Als die Brenngeschwindigkeit beschleunigende Substanz lassen sich erfindungsgemäß Alkali- oder Erdalkalimetallsalze, wie Natrium-, Kalium- und Magnesiumsalze, oder Carbonsäuresalze, wie Essigsäure-, Citronensäure-, Äpfelsäure-, Milchsäure- und Weinsäuresalze, insbesondere Citronensäuresalze, einsetzen.

Die Anteile der jeweiligen Bestandteile in dem erfindungsgemäßen Rauchwarenumhüllungsmaterial betragen, jeweils bezogen auf das Gesamtgewicht des Rauchwarenumhüllungsmaterials, üblicherweise - falls vorhanden - 0 - 6 %, vorzugsweise 0 - 3 % die Brenngeschwindigkeit verzögernde und/oder beschleunigende Substanz.

Das erfindungsgemäß einzusetzende Basisumhüllungsmaterial für das Rauchwarenumhüllungsmaterial besteht üblicherweise aus Cellulosefasern, die beispielsweise aus Flachs, Weichholz oder Hartholz erhalten werden. Um die Eigenschaften des Basisumhüllungsmaterials - falls gewünscht - zu verändern, können auch verschiedene Gemische von Cellulosefasern als Basisumhüllungsmaterial verwendet werden.

Die Flächenmasse des erfindungsgemäß eingesetzten Rauchwarenumhüllungsmaterials beträgt üblicherweise 15 bis 60 g/m², vorzugsweise 18 bis 40 g/m².

Gegenstand eines weiteren Aspekts der vorliegenden Erfindung ist ein Verfahren zur Verringerung des Kohlenmonoxidanteils im Rauchgas, wobei in ein Rauchwarenumhüllungsmaterial unter Beibehaltung der Luftdurchlässigkeit des Rauchwarenumhüllungsmaterials Calciumcarbonatfiillstoffe unterschiedlicher Teilchengröße in einem geeigneten Mischungsverhältnis eingearbeitet werden, wobei eines der Calciumcarbonate eine Teilchengröße von 0,1 bis 2 µm aufweist und in einem Anteil von 51 bis 99 %, bezogen auf den Gesamtgehalt an Calciumcarbonatfüllstoffen, eingearbeitet wird, und ein anderes Calciumcarbonat eine Teilchengröße von 3,5 bis 10 µm aufweist und in einem Anteil von 1 bis 49 %, bezogen auf den Gesamtgehalt an Calciumcarbonatfüllstoffen, eingearbeitet wird.

Erfindungsgemäß wurde überraschenderweise festgestellt, dass durch geeignete Einarbeitung der oben genannten Calciumcarbonatfüllstoffe in einem geeigneten Mischungsverhältnis die Luftdurchlässigkeit des Rauchwarenumhüllungsmaterials beibehalten werden kann. Gleichzeitig jedoch kann durch die erfindungsgemäße Einarbeitung der genannten Calciumcarbonatfüllstoffe überraschenderweise der Anteil des Kohlenmonoxids im Rauchgas verringert und auch das Verhältnis von Kohlenmonoxid zu Trockenkondensat in günstiger und gewünschter Weise reduziert werden.

Gegenstand eines weiteren Aspekts der vorliegenden Erfindung ist ein Rauchwarenartikel, der einen Tabakstrang, ein Rauchwarenumhüllungsmaterial, dessen Füllstoff zwei in der Teilchengröße und Menge unterschiedliche Calciumcarbonate mit einerseits 0,1 -2 µm Teilchengröße und 51 -99 % Anteil und andererseits 3,5 -10 µm Teilchengröße und 1 -49 % Anteil enthält, und gegebenenfalls einen Filter umfasst.

Die Teilchengröße des erfindungsgemäß eingesetzten Calciumcarbonats wurde mittels eines Sedigraphen bestimmt.

Gegenstand eines weiteren Aspekts der vorliegenden Erfindung ist ein Verfahren zur Verringerung des Kohlenmonoxidgehalts von Rauchinhaltsstoffen bei einem Rauchwarenartikel, der einen Tabakstrang, ein Rauchwarenumhüllungsmaterial und gegebenenfalls einen Filter umfasst, wobei das Verfahren dadurch gekennzeichnet ist, dass in das Rauchwarenumhüllungsmaterial als Füllstoff Calciumcarbonate unterschiedlicher Teilchengröße eingearbeitet werden, wobei eines der Calciumcarbonate eine Teilchengröße von 0,1 bis 2 µm aufweist und in einer Menge von 51 -99 %, bezogen auf den Gesamtgehalt an Calciumcarbonatfüllstoffen eingearbeitet wird und ein anderes Calciumcarbonat eine Teilchengröße von 3,5 -10 µm aufweist und in einer Menge von 1 - 49 %, bezogen auf den Gesamtgehalt an Calciumcarbonatfüllstoffen, eingearbeitet wird.

### Beispiel 1:

Ein glimmfähiges Zigarettenpapier Cigla 60 (Luftdurchlässigkeit 60 CU, Glimmsalz Natriumacetat, 33 % Füllstoffgehalt, 25 g/m², Julius Glatz GmbH, Neidenfels) wurde hergestellt. Der Füllstoff setzt sich aus 80 % Precarb 720 (mittlere Teilchengröße 0,5 µm gemäß Sedigraph-Messung, Schaefer Kalk, Dietz) und 20 % Precarb 160 G (mittlere Teilchengröße 4,2 µm gemäß Sedigraph-Messung, Schaefer Kalk, Dietz) zusammen.

Testzigaretten, wobei obiges Zigarettenpapier als Umhüllungsmaterial verwendet wird, wurden hergestellt mit folgenden Merkmalen:
Durchmesser 7,8 mm, Gesamtlange 84 mm, Stranglange 59 mm. Gesamtzugwiderstand 129 mmWs.

Die ermittelten Rauchinhaltsstoffe betrugen:
Kohlenmonoxid 6.7 mg/cig
Trockenkondensat 6,6 mg/cig
Kohlenmonoxid/Trockenkondensat 1,02

### Beispiel 2:

Ein glimmfähiges Zigarettenpapier Cigla 60 (Luftdurchlässigkeit 60 CU, Glimmsalz Kaliumcitrat, 29 % Füllstoffgehalt, 25 g/m², Julius Glatz GmbH, Neidenfels) wurde hergestellt. Der Füllstoff setzt sich aus 80 % Precarb 720 ( mittlere Teilchengröße 0,5 µm gemäß Sedigraph-Messung, Schaefer Kalk, Dietz) und 20 % Precarb 160 G (mittlere Teilchengröße 4,2 µm gemäß Sedigraph-Messung, Schaefer Kalk, Dietz) zusammen.

Testzigaretten, wobei obiges Zigarettenpapier als Umhüllungsmaterial verwendet wird, wurden hergestellt mit folgenden Merkmalen:
Durchmesser 7,8 mm, Gesamtlänge 84 mm, Stranglänge 59 mm, Gesamtzugwiderstand 130 mmWs.

Die ermittelten Rauchinhaltsstoffe betrugen:
Kohlenmonoxid 6.6 mg/cig
Trockenkondensat 6,3 mg/cig
Kohlenmonoxid/Trockenkondensat 1,05

### Vergleichsbeispiel:

Ein glimmfähiges Zigarettenpapier Cigla 60 (Luftdurchlässigkeit 60 CU, Glimmsalz Natriumacetat, 33 % Füllstoffgehalt, 25 g/m², Julius Glatz GmbH, Neidenfels) wurde hergestellt. Der Füllstoff setzt sich aus 100 % Precarb 122VP (mittlere Teilchengröße 1,6 µm gemäß Sedigraph-Messung, Schaefer Kalk. Dietz) zusammen.

Testzigaretten, wobei obiges Zigarettenpapier als Umhüllungsmaterial verwendet wird. wurden hergestellt mit folgenden Merkmalen:
Durchmesser 7,8 mm. Gesamtlänge 84 mm. Stranglange 59 mm, Gesamtzugwiderstand 129 mmWs.

Die ermittelten Rauchinhaltsstoffe betrugen:
Kohlenmonoxid 8.2 mg/cig
Trockenkondensat 7.0 mg/cig
Kohlenmonoxid/Trockenkondensat 1,17

Bei unveränderter Luftdurchlässigkeit und weiteren identischen Merkmalen des Zigarettenpapiers im Beispiel 1 und 2 und Vergleichsbeispiel einerseits und identischer Testzigarettenkonstruktion andererseits wurde der Kohlenmonoxidanteil im Rauchgas mit der erfindungsgemäßen Prüflinge um mehr als 15% reduziert und des weiteren das Verhältnis von Kohlenmonoxid zu Trockenkondensat in eine vorteilhafte Richtung verändert.

## Patentansprüche

1. Rauchwarenumhüllungsmaterial, das als Füllstoff Calciumcarbonate unterschiedlicher Teilchengröße enthält, wobei eines der Calciumcarbonate eine Teilchengröße von 0,1 bis 2 µm aufweist und in einer Menge von 51 -99 %, bezogen auf den Gesamtgehalt an Calciumcarbonatfüllstoffen, enthalten ist und ein anderes Calciumcarbonat eine Teilchengröße von 3,5 -10 µm aufweist und in einer Menge von 1 - 49 %, bezogen auf den Gesamtgehalt an Calciumcarbonatfüllstoffen, enthalten ist.

2. Rauchwarenumhüllungsmaterial nach Anspruch 1, bei dem es sich um ein Zigarettenpapier handelt.

3. Rauchwarenumhüllungsmaterial nach Anspruch 1 oder 2, wobei das eine der Calciumcarbonate eine Teilchengröße von 0,3 bis 1 µm aufweist und in einer Menge von 70 - 95 %, bezogen auf den Gesamtgehalt an Calciumcarbonatfüllstoffen, enthalten ist und das andere Calciumcarbonat eine Teilchengröße von 4 -6 µm aufweist und in einer Menge von 5 -30 %, bezogen auf den Gesamtgehalt an Calciumcarbonatfüllstoffen, enthalten ist.

4. Rauchwarenumhüllungsmaterial nach einem der Ansprüche 1 -3, wobei der Gesamtfüllstoffgehalt 10-50 %, bezogen auf das Gesamtgewicht des Rauchwarenumhüllungsmaterials, beträgt.

5. Rauchwarenumhüllungsmaterial nach Anspruch 4, wobei der Gesamtfüllstoffgehalt zwischen 25% und 40 % liegt.

6. Rauchwarenumhüllungsmaterial nach einem der Ansprüche 1 bis 5, das ferner einen oder mehrere weitere Füllstoffe enthält, die aus der Gruppe ausgewählt sind, die aus Calciumcarbonat einer unterschiedlichen Teilchengröße, Titandioxid, Magnesiumoxid, Kaolin und/oder Talkum besteht.

7. Verfahren zur Verringerung des Kohlenmonoxidanteils im Rauchgas, wobei in ein Rauchwarenumhüllungsmaterial unter Beibehaltung der Luftdurchlässigkeit des Rauchwarenumhüllungsmaterials Caleiumcarbonatfüllstoffe unterschiedlicher Teilchengröße in einem geeigneten Mischungsverhältnis eingearbeitet werden, wobei eines der Calciumcarbonate eine Teilchengröße von 0, 1 bis 2 µm aufweist und in einem Anteil von 51 bis 99 %, bezogen auf den Gesamtgehalt an Calciumcarbonatfüllstoffen, eingearbeitet wird, und ein anderes Calciumcarbonat eine Teilchengröße von 3,5 bis 10 µm aufweist und in einem Anteil von 1 bis 49 %, bezogen auf den Gesamtgehalt an Calciumcarbonatfüllstoffen, eingearbeitet wird.

8. Rauchwarenartikel, der einen Tabakstrang, ein Rauchwarenumhüllungsmaterial nach einem der Ansprüche 1-6 und gegebenenfalls einen Filter umfasst.

## Claims

1. Wrapping material for tobacco products, containing as a filling substance calcium carbonates of differing particle sizes, wherein one of the calcium carbonates has a particle size from 0.1 to 2 µm and is contained in a volume of 51-99 % related to the total content of calcium carbonate filling substances and another calcium carbonate has a particle size from 3.5 to 10 µm and is contained in a quantity of 1-49 % related to the total content of calcium carbonate filling substances.

2. Wrapping material for tobacco products according to Claim 1, in which it is a cigarette paper.

3. Wrapping material for tobacco products according to Claim 1 or 2, wherein one of the calcium carbonates has a particle size from 0.3 to 1 µm and is contained in a volume of 70-95 % related to the total content of calcium carbonate filling substances and the other calcium carbonate has a particle size of 4-6 µm and is contained in a quantity of 5-30 % related to the total content of calcium carbonate filling substances.

4. Wrapping material for tobacco products according to any one of Claims 1-3, wherein the total filling substance content amounts to 10-50 % related to the total weight of the wrapping material for tobacco products.

5. Wrapping material for tobacco products according to Claim 4, wherein the total filling substance content lies between 25 % and 40%.

6. Wrapping material for tobacco products according to any one of Claims 1 to 5, which additionally contains one or more other filling substances selected from the group which consists of calcium carbonate of a different particle size, titanium dioxide, magnesium oxide, kaolin and/or talcum.

7. Method for reducing the carbon monoxide portion in the smoke gas, wherein in a wrapping material for tobacco products, while maintaining the air permeability of the wrapping material for tobacco products, calcium carbonate filling substances of differing particle sizes are introduced in a suitable mixing ratio, wherein one of the calcium carbonates has a particle size of 0.1 to 2 µm and is introduced in a proportion of 51 to 99 % in relation to the total content of calcium carbonate filling substances and another calcium carbonate has a particle size of 3.5 to 10 µm and is introduced in a proportion of 1 to 49 % in relation to the total content of calcium carbonate filling substances.

8. Tobacco product which comprises a tobacco rod, a wrapping material for tobacco products according to any one of Claims 1 to 6 and, if required, a filter.

## Revendications

1. Matériau d'enveloppe pour articles à fumer, contenant comme matière de charge des carbonates de calcium ayant différentes tailles de particules, dans lequel l'un des carbonates de calcium a une taille de particules de 0,1 à 2 µm et est présent en une quantité de 51 à 99%, ramenée à la teneur totale en matières de charge de carbonate de calcium, et un autre carbonate de calcium a une taille de particules de 3,5 à 10 µm et est présent en une quantité de 1 à 49%, ramenée à la teneur totale en matières de charge de carbonate de calcium.

2. Matériau d'enveloppe pour articles à fumer selon la revendication 1, qui est un papier à cigarettes.

3. Matériau d'enveloppe pour articles à fumer selon la revendication 1 ou la revendication 2, dans lequel l'un des carbonates de calcium a une taille de particules de 0,3 à 1 µm et est présent en une quantité de 70 à 95%, ramenée à la teneur totale en matières de charge de carbonate de calcium, et l'autre carbonate de calcium a une taille de particules de 4 à 6 µm et est présent en une quantité de 5 à 30%, ramenée à la teneur totale en matières de charge de carbonate de calcium.

4. Matériau d'enveloppe pour articles à fumer selon l'une des revendications 1 à 3, dans lequel la teneur totale en matières de charge est de 10 à 50%, ramenée au poids total du matériau d'enveloppe pour articles à fumer.

5. Matériau d'enveloppe pour articles à fumer selon la revendication 4, dans lequel la teneur totale en matières de charge se situe entre 25% à 40%.

6. Matériau d'enveloppe pour articles à fumer selon l'une des revendications 1 à 5, contenant en plus une ou plusieurs autres matières de charge choisies dans le groupe constitué par le carbonate de calcium d'une autre taille de particules, le dioxyde de titane, l'oxyde de magnésium, le kaolin et/ou le talc.

7. Procédé de réduction de la teneur en monoxyde de carbone de la fumée du tabac, dans lequel des matières de charge de carbonates de calcium de différentes tailles de particules sont incorporées selon un rapport de mélange approprié dans un matériau d'enveloppe pour articles à fumer en maintenant la perméabilité à l'air du matériau d'enveloppe pour articles à fumer, l'un des carbonates de calcium ayant une taille de particules de 0,1 à 2 µm et étant incorporé en une quantité de 51 à 99%, ramenée à la teneur totale en matières de charge à base de carbonate de calcium, et un autre carbonate de calcium ayant une taille de particules de 3,5 à 10 µm et étant incorporé en une quantité de 1 à 49%, ramenée à la teneur totale en matières de charge à base de carbonate de calcium.

8. Article à fumer comprenant un boudin de tabac, un matériau d'enveloppe pour articles à fumer selon l'une des revendications 1 à 6 et le cas échéant un filtre.
